# EUROPÄISCHE PATENTSCHRIFT

(11) **EP 1 063 029 B1**
(45) Veröffentlichungstag und Bekanntmachung des Hinweises auf die Patenterteilung: **10.11.2004**
(21) Anmeldenummer: 00109465.5
(22) Anmeldetag: 04.05.2000
(51) Int. Cl.: B21D 26/02

(54) **Verfahren zum Innendruckformen eines hohlen metallischen Werkstücks**
Method for hydroforming a hollow workpiece
Procédé d'hydroformage d'une pièce creuse

(30) Priorität: 24.06.1999 DE 19928873
(43) Veröffentlichungstag der Anmeldung: 27.12.2000
(73) Patentinhaber: BENTELER AG, D-33104 Paderborn (DE)
(72) Erfinder: Dipl.-Ing. Kleinschmidt Jürgen,, 37688 Beverungen (DE); Dr.-Ing. Töpker Dieter,, 33100 Paderborn (DE); Dipl.-Ing. Grussmann Elmar,, 33184 Altenbeken (DE); Dr.-Ing. Fritz Andreas, 75443 Ötisheim (DE)
(74) Vertreter: Ksoll, Peter, Dr.-Ing.

(56) Entgegenhaltungen:
- WO-A-98/54370
- DE-A- 19 642 824
- US-A- 4 437 326

## Beschreibung

Die Erfindung betrifft ein Verfahren zum Innendruckformen eines hohlen Werkstücks aus Aluminium oder einer Aluminiumlegierung, gemäß den Merkmalen im Oberbegriff des Anspruchs 1.

Die Methode des Innendruckumformens von hohlen, insbesondere rohrförmigen, Werkstücken innerhalb eines geschlossenen Werkzeugs ist sowohl bei dem Werkstoff Stahl als auch bei Nichteisenmetallen bekannt. Das in die Werkstücke eingebrachte Druckfluid besteht hierbei aus Wasser oder einer Wasseremulsion. Die Umformung des Werkstücks erfolgt bei Raumtemperatur.

Im bekannten Fall ist es nachteilig, dass eine Formänderung der metallischen Werkstoffe bei komplexen Umformschritten nur mit einem hohen technischen Aufwand möglich ist. Insbesondere bei Werkstoffen mit einer geringen plastischen Dehnung, wie z.B. Aluminium, ist dann ein mehrfaches Zwischenglühen unabdingbar. Jede Zwischenglühung beeinflusst indessen ein metallisches Gefüge. Darüberhinaus besteht bei metallischen Werkstoffen wie Aluminium, die keine Gefügeumwandlung vollziehen, bei Zwischenglühungen die Gefahr der Versprödung. Ihre Funktion im späteren praktischen Einsatz kann daher erheblich beeinträchtigt sein.

Im Umfang der EP 0 785 036 A1 ist es bekannt, heißen Sand in ein Werkstück einzubringen und dieses umzuformen. Hierbei werden vor dem Umformen sowohl das Werkstück als auch das Werkzeug erwärmt. Während der Umformung wird die Temperatur des Werkzeugs und des Werkstücks aufrecht erhalten.

Das Innendruckumformen mittels Sand verlangt jedoch ein spezielles Handling. Geringe Radien sind, wenn überhaupt, nur mit einem erheblichen Aufwand erzielbar. Auch ist ein einseitiges Ausformen, z.B. einen Dom, nur schwer durchführbar. Ferner gibt es erhebliche Probleme beim Abdichten sowie in Bezug auf die Standzeit des Werkzeugs. Eine hochwertige Qualität der inneren Oberfläche kann im Prinzip mit Sand nicht erzielt werden. Auch dieser Sachverhalt bedingt einen außerordentlich hohen kostenträchtigen Aufwand, der die Wirtschaftlichkeit des bekannten Verfahrens in Frage stellt.

Durch die DE 196 42 824 A1 ist ein Verfahren zum Innendruckumformen eines offene Enden aufweisenden hohlen Werkstücks aus Aluminium oder einer Aluminiumlegierung in einem Formnest eines mehrteiligen Werkzeugs bekannt, bei welchem das Werkstück in das offene Werkzeug gelegt, danach in die Enden des Werkstücks Bestandteile von Schließzylindern bildende Schließdome dichtend eingeführt werden und dann das Werkzeug geschlossen wird. Im Anschluss daran wird über mindestens einen Schließdom ein Wärmeträgeröl mit einem Dampfdruck von 1 bar bei einer Temperatur von etwa 250°C in das Werkstück geleitet und dadurch das Werkstück dem Formnest im Werkzeug angepasst.

Zu diesem Verfahren ist anzumerken, dass die Taktzeiten zum Umformen eines Werkstücks vergleichsweise lang sind. Ursache hierfür bildet der Sachverhalt, dass das Druckfluid Wärmeträgeröl vorab erhitzt und dann zum Aufheizen des Werkstücks auf Umformtemperatur benutzt wird. Erst danach wird das Werkstück endseitig verschlossen und umgeformt. Auch ist durch die Verwendung von Wärmeträgeröl der Kostenfaktor vergleichsweise hoch. Des Weiteren sind mit der Verwendung von Wärmeträgeröl Dichtungsprobleme an den verschiedensten Ventilen, Kolben und Dichtungen der Umformvorrichtung im Hinblick auf die dort vorhandenen Kunststoffteile nicht zu vermeiden. Schließlich ist das Einfüllen von Wärmeträgeröl in das umzuformende Werkstück und seine Entfernung kompliziert und zeitaufwendig.

Die WO 98/54370 lehrt den Fachmann Stahl, insbesondere Borstahl, umzuformen. Dazu wird der Stahl vorab auf eine Temperatur oberhalb des AC3-Punktes, insbesondere auf eine Temperatur zwischen 775°C und 1000°C, aufgewärmt. Auch soll der Druck zwischen 30 und 80 MPa liegen, was Druckverhältnisse zwischen etwa 300 und 800 bar bedeuten. Schließdome als Bestandteile von Schließzylindern werden nicht offenbart.

Der Erfindung liegt - ausgehend vom Stand der Technik - die Aufgabe zugrunde, ein Verfahren zum Innendruckumformen eines offene Enden aufweisenden hohlen Werkstücks aus Aluminium oder einer Aluminiumlegierung zu schaffen, das bei kürzeren Taktzeiten sicherer ist und bei vermindertem Umformaufwand ein exakteres Umformen der Werkstücke bei geringeren Temperaturen und Drücken gewährleistet.

Diese Aufgabe wird mit den im Anspruch 1 angegebenen Merkmalen gelöst.

Wichtig an dem neuen Verfahren ist zunächst die Tatsache, dass das Werkzeug vor dem Einlegen des Werkstücks aufgeheizt wird. Hierdurch kann die Umformung schneller vonstatten gehen, weil weniger Umformdruck aufgebracht werden muss. Die Taktzeiten werden verkürzt.

Dadurch, dass auch mindestens ein Schließdorn beim Aufheizen des Werkzeugs gleichzeitig mit erwärmt wird, sind die Stirnseiten des Werkstücks keinen kalten Bereichen des Werkzeugs mehr ausgesetzt. Dies trägt ebenfalls zu einer schnelleren und einfacheren Umformung des Werkstücks bei.

Hierbei ist ferner zu beachten, dass es sich bei dem in Rede stehenden Umformwerkzeug durchweg um ein Bauteil mit einer großen Werkstoffmasse handelt.

Ein weiterer wesentlicher Vorteil der Erfindung wird in der Verwendung von Stickstoff als Druckfluid gesehen. Stickstoff führt keine chemischen Veränderungen des Werkstoffs des Werkstücks herbei und haftet auch nicht an der inneren Oberfläche des Werkstücks. Außerdem erlaubt das Druckfluid Stickstoff, und zwar in Form eines reinen Stickstoffs, der sich bei der in Rede stehenden Temperatur reaktionsträge verhält, eine besonders vorteilhafte Anwendung. Stickstoff ist im Vergleich zu einem Wärmeträgeröl wesentlich kostengünstiger. Auch sind mit Stickstoff keine Probleme mehr in seinem Kreislauf an den Ventilen, Kolben und Dichtungen der gesamten Umformvorrichtung vorhanden. Schließlich kann Stickstoff wesentlich schneller in das Werkstück eingefüllt und aus diesem auch wieder abgezogen werden.

Unter wirtschaftlichen Gesichtspunkten erweist sich der Temperaturbereich von 250 °C bis 350°C bei einem Druck zwischen 180 bar und 250 bar je nach den Wanddicken und der Konfiguration der umzuformenden Werkstücke bei der Umformung von Aluminium oder Aluminiumlegierungen als besonders vorteilhaft. Insbesondere unter diesem Aspekt kann der spezifische Innendruck in dem jeweiligen umzuformenden Werkstück über ein in die Zuleitung für das Druckfluid eingegliedertes Regelventil in Abhängigkeit von der jeweiligen Aufwärmtemperatur des Werkstücks und der Heiztemperatur des Werkzeugs gesteuert werden.

Die Erwärmung des Stickstoffs kann außerhalb des Werkzeugs erfolgen. In der Regel genügt jedoch die Werkzeugbeheizung, um den Stickstoff auf die notwendige Betriebstemperatur zu bringen, wenn der Stickstoff über entsprechende Kanäle im Werkzeug in das Werkstück geleitet wird.

Auch die zum leichteren Umformen des Werkstücks erforderliche Temperatur kann über die Beheizung des Werkzeugs erzielt werden. Eine vorteilhafte Verfahrensweise, insbesondere in der Serienfertigung, besteht gemäß Anspruch 2 aber darin, dass das Werkstück vor dem Einbringen in das Werkzeug auf die zweckmäßige Temperatur gebracht wird.

Die Erwärmung des Werkstücks kann in verschiedener Weise durchgeführt werden. Zweckmäßig ist es jedoch gemäß Anspruch 3, dass das Werkstück in einem Ofen extern auf die notwendige Temperatur gebracht wird.

Der Umformprozess kann nach der Erfindung in einem reinen Aufweiten eines Werkstücks im geschlossenen Werkzeug bestehen oder gemäß Anspruch 4 mit einem zusätzlichen Verlagern zumindest eines Schließdoms gekoppelt sein. Diese Methode wird insbesondere bei komplexen Konfigurationen angewandt, z.B. dann, wenn im Verlauf des Werkstücks eine seitliche Ausformung in Form eines sogenannten Doms erzeugt werden soll und Material nachgeschoben werden muss. Hier wird außerdem im Bereich des Doms meistens eine weitere axial verlagerbare Gegenkraft in Form eines hydraulisch beeinflussbaren Gegenhaltestößels im Werkzeug vorgesehen.

Das Druckfluid kann gemäß Anspruch 5 vor dem Einleiten in das Werkstück extern temperiert werden.

Die Erfindung ist nachfolgend anhand eines in der Zeichnung dargestellten Ausführungsbeispiels näher erläutert.

Mit 1 ist ein schematisch veranschaulichtes Werkzeug zum Innendruckumformen eines hohlen Werkstücks 2 in Form eines Aluminiumrohrs aus AlMg3 bezeichnet. Das S-förmig vorgeformte Werkstück 2 soll im Werkzeug 1 seine endgültige S-förmige Kontur mit einem seitlichen Dom 3 im mittleren Übergangsabschnitt 4 erhalten. Dazu ist im Werkzeug 1 ein entsprechend gestaltetes Formnest 5 vorgesehen.

Das Werkzeug 1 ist sowohl im dargestellten Untergesenk 6 als auch im nicht näher dargestellten Obergesenk mit einer Heizung 7 versehen, die beim Ausführungsbeispiel als elektrische Heizspirale veranschaulicht ist.

Dem Werkzeug 1 sind zu beiden Stirnseiten des Werkstücks 2 hydraulisch beaufschlagbare Schließzylinder 8, 9 mit axial verlagerbaren Schließdornen 10, 11 zugeordnet. Von diesen Schließdornen 10, 11 ist der Schließdom 11 mit einem Längskanal 12 versehen, an den eine Zuleitung 13 zur Zuführung eines aus reinem Stickstoff bestehenden Druckfluids 14 angeschlossen ist. Die Zuleitung 13 ist über ein Regelventil 15 mit Druckanzeige 16 geführt.

Beide Schließdorne 10, 11 dienen der Abdichtung der Enden 17 des Werkstücks 2 sowie der Einleitung axialer Nachschiebekräfte, falls diese zur Ausbildung des Doms 3 erforderlich sind.

Zwecks Fertigung des Doms 3 ist dem Werkzeug 1 noch ein Gegenhaltestößel 18 als Bestandteil eines hydraulisch beaufschlagbaren Zylinders 19 zugeordnet.

Bei der Innendruckumformung des Werkstücks 2 wird parallel zu der Aufheizung des Formnests 5 im Werkzeug 1 das Werkstück 2 in einem nicht näher dargestellten Ofen extern auf eine Temperatur zwischen 250 °C und 350 °C gebracht. Dieselbe Temperatur hat auch das Werkzeug 1.

Das derart vorab erwärmte Werkstück 2 wird dann in das Formnest 5 gelegt und anschließend werden die Schließdorne 10, 11 in die Enden 17 des Werkstücks 2 dichtend eingefahren. Das Werkzeug 1 kann gleichzeitig mit dem

Einfahren der Schließdorne 10, 11 in die Enden 17 geschlossen werden oder es kann vorher verschlossen werden.

Im Anschluss daran wird über die Zuleitung 13 das Druckfluid 14 druckgeregelt in das Werkstück 2 eingeführt und dadurch sein plastifizierter Werkstoff in das Formnest 5 gepresst.

Der hierbei notwendige Innendruck kann über das Regelventil 15 einwandfrei in Abhängigkeit von der jeweiligen Aufwärmtemperatur des Werkstücks 2 und der Heiztemperatur des Werkzeugs 1 gesteuert werden.

Das Druckfluid 14 kann vor dem Zuführen zum Schließdorn 11 erwärmt werden. Da jedoch auch der Schließdorn 11 über das Werkzeug 1 mit erwärmt wird, genügt die dann vom Werkzeug 1 auf den Schließdom 11 und vom Schließdorn 11 auf das Druckfluid 14 im Längskanal 12 übertragene Wärme, um sich dem Temperaturniveau von Werkstück 2 und Werkzeug 1 anzupassen.

### Bezugszeichenaufstellung

- 1 -: Werkzeug
- 2 -: Werkstück
- 3 -: Dom an 2
- 4 -: Übergangsabschnitt v. 2
- 5 -: Formnest in 1
- 6 -: Untergesenk v. 1
- 7 -: Heizung
- 8 -: Schließzylinder
- 9 -: Schließzylinder
- 10 -: Schließdorn v. 8
- 11 -: Schließdorn v. 9
- 12 -: Längskanal in 11
- 13 -: Zuleitung zu 12
- 14 -: Druckfluid
- 15 -: Regelventil
- 16 -: Druckanzeige
- 17 -: Enden v. 2
- 18 -: Gegenhaltestößel
- 19 -: hydr. Zylinder

## Patentansprüche

1. Verfahren zum Innendruckumformen eines offene Enden (17) aufweisenden hohlen Werkstücks (2) aus Aluminium oder einer Aluminiumlegierung in einem Formnest (5) eines mehrteiligen Werkzeugs (1), bei welchem das Werkstück (2) in das offene, vorab aufgeheizte Werkzeug (1) gelegt, danach in die Enden (17) des Werkstückes (2) Bestandteile von Schließzylindern (8, 9) bildende Schließdorne (10, 11) dichtend eingeführt werden und dann das Werkzeug (1) geschlossen wird, worauf über mindestens einen Schließdom (10, 11) ein Druckfluid (14) in das Werkstück (2) geleitet und unter dem Einfluss des Druckfluids (14) der Werkstoff des Werkstücks (2) in das Formnest (5) gepresst wird, **dadurch gekennzeichnet, dass** Stickstoff als Druckfluid (14) über den durch die Aufheizung des Werkzeugs (1) ebenfalls erwärmten Schließdom (10, 11) in das warme plastifizierte Werkstück (2) geleitet und das Werkstück (2) in einem Temperaturberich zwischen 250° C und 350°C bei einem Druck zwischen 180 bar und 250 bar in das Formnest (5) gepresst wird, wobei der spezifische Innendruck über ein in die Zuleitung (13) für das Druckfluid (14) eingegliedertes Regelventil (15) in Abhängigkeit von der jeweiligen Aufwärmtemperatur des Werkstücks (2) und der Heiztemperatur des Werkzeugs (1) gesteuert wird.

2. Verfahren nach Anspruch 1, **dadurch gekennzeichnet, dass** das Werkstück (2) vor dem Einbringen in das Werkzeug (1) erwärmt wird.

3. Verfahren nach Anspruch 1 oder 2, **dadurch gekennzeichnet, dass** das Werkstück (2) extern in einem Ofen erwärmt wird.

4. Verfahren nach einem der Ansprüche 1 bis 3, **dadurch gekennzeichnet, dass** beim Einleiten des Stickstoffs (14) mindestens ein Schließdorn (11) in das Werkstück (2) verlagert wird.

5. Verfahren nach einem der Ansprüche 1 bis 4, **dadurch gekennzeichnet, dass** das Druckfluid (14) vor dem Einleiten in das Werkstück (2) extern temperiert wird.

## Claims

1. Process for hydroforming a hollow aluminium or aluminium alloy workpiece (2) which has open ends (17) in a mould cavity (5) of a multipart tool (1), wherein the workpiece (2) is placed in the open, previously heated tool (1), after which closing mandrels (10, 11) forming constituents of closing cylinders (8, 9) are sealingly introduced into the ends (17) of the workpiece (2) and the tool (1) is then closed, whereupon by way of at least one closing mandrel (10, 11) a hydraulic fluid (14) is passed into the workpiece (2) and the material of the workpiece (2) is pressed into the mould cavity (5) under the influence of the hydraulic fluid (14), **characterised in that** nitrogen is passed as a hydraulic fluid (14) into the warm plasticised workpiece (2) by way of the closing mandrel (10, 11) which is also heated by the heating of the tool (1), and the workpiece (2) is pressed into the mould cavity (5) in a temperature range between 250°C and 350°C at a pressure between 180 bar and 250 bar, the specific internal pressure being controlled by a regulating valve (15) incorporated in the supply line (13) for the hydraulic fluid (14) subject to each warm-up temperature of the workpiece (2) and the heating temperature of the tool (1).

2. Process according to claim 1, **characterised in that** the workpiece (2) is heated prior to insertion in the tool (1).

3. Process according to claim 1 or 2, **characterised in that** the workpiece (2) is externally heated in an oven.

4. Process according to one of claims 1 to 3, **characterised in that** when the nitrogen (14) is introduced at least one closing mandrel (11) is moved into the workpiece (2).

5. Process according to one of claims 1 to 4, **characterised in that** the hydraulic fluid (14) is external tempered prior to introduction into the workpiece (2).

## Revendications

1. Procédé pour l'hydroformage d'une pièce creuse (2) présentant des extrémités ouvertes (17) en aluminium ou en un alliage d'aluminium dans une cavité de formage (5) d'un outil en plusieurs parties (1), dans lequel la pièce (2) est déposée dans l'outil (1) ouvert, préalablement chauffé, ensuite dans les extrémités (17) de la pièce (2) sont introduits de façon étanche des composants de mandrins de fermeture (10,11) formant des vérins de fermeture (8,9) et ensuite l'outil (1) est fermé, après quoi par le biais d'au moins un mandrin de fermeture (10,11) un fluide de pression (14) est amené dans la pièce (2) et sous l'effet du fluide de pression (14) la matière de la pièce (2) est pressée dans la cavité de formage (5),
**caractérisé en ce que** l'on amène de l'azote en tant que fluide de pression (14) par le mandrin de fermeture (10,11) également réchauffé par le chauffage de l'outil (1) dans la pièce plastifiée chaude (2) et la pièce (2) est pressée dans une plage de température entre 250°C et 350°C à une pression entre 180 bars et 250 bars dans la cavité de formage (5), tout en commandant la pression interne par le biais d'une soupape de régulation (15) incorporée dans la conduite d'amenée (13) pour le fluide (14) en fonction de la température de réchauffage respective de la pièce (2) et de la température de chauffe de l'outil (1).

2. Procédé selon la revendication 1, **caractérisé en ce que** la pièce (2) est chauffée avant l'introduction dans l'outil (1).

3. Procédé selon la revendication 1 ou 2, **caractérisé en ce que** la pièce (2) est chauffée extérieurement dans un four.

4. Procédé selon l'une des revendications 1 à 3, **caractérisé en ce que** lors de l'introduction de l'azote (14) au moins un mandrin de fermeture (11) est déplacé dans la pièce (2).

5. Procédé selon l'une des revendications 1 à 4,
**caractérisé en ce que** le fluide de pression (14) est tempéré extérieurement avant l'introduction dans la pièce (2).
